# EUROPÄISCHE PATENTSCHRIFT

(11) **EP 0 414 141 B1**
(45) Veröffentlichungstag und Bekanntmachung des Hinweises auf die Patenterteilung: **22.12.1993**
(21) Anmeldenummer: 90115778.4
(22) Anmeldetag: 17.08.1990
(51) Int. Cl.: D04H 1/54

(54) **Schmelzbinderverfestigtes Spinnvlies**
Melt-binder-strengthened spin-fleece
Nappe de non-tissée liant à fondre consolidée

(30) Priorität: 21.08.1989 DE 3927505; 09.09.1989 DE 3930100
(43) Veröffentlichungstag der Anmeldung: 27.02.1991
(73) Patentinhaber: HOECHST AKTIENGESELLSCHAFT, 65926 Frankfurt am Main (DE)
(72) Erfinder: Vock, Günther, Dr., D-8903 Bobingen (DE); Schöps, Michael, D-8934 Grossaitingen (DE)

(56) Entgegenhaltungen:
- EP-A- 0 088 191
- DE-A- 1 635 684
- DE-A- 3 323 467
- DE-B- 2 655 136

## Beschreibung

Die Erfindung betrifft ein schmelzbinderverfestigtes Spinnvlies aus tragenden Filamenten und als Schmelzbinder dienenden Binderfilamenten, die aus Polyester bestehen.

Spinnvliese dieser Gattung sind zum Beispiel aus der DE-PS 22 40 437 und der DE-OS 36 42 089 bekannt. Diese vorbekannten Spinnvliese, bei denen sowohl die tragenden Filamente wie auch die Binderfilamente aus Polyestern bestehen können, dienen insbesondere als Verstärkungs- und Trägermaterialien in der Nadelfilz- und Tuftingherstellung. Bei dem Spinnvlies nach der DE-PS 22 40 437 werden Filamente eines relativ groben Einzeltiters von mehr als 8 dtex verwendet. Der Anteil der Binderfilamente ist relativ hoch und liegt bei 10 bis 30%, vorzugsweise zwischen 15 und 25%. Bei dem Spinnvlies nach der DE-OS 36 42 089 sind in den Beispielen Einzeltiter von 5 bzw. 12 dtex angegeben; der Anteil der Binderfilamente liegt zwischen 10 und 50%, vorzugsweise zwischen 15 und 30%. Das Flächengewicht ist mit größer als 120 g/m² angegeben.

Ein ähnliches Spinnvlies ist in der DE-OS 34 19 675 beschrieben. Dieses Spinnvlies, das als Verstärkungseinlage in Dach- und Dichtungsbahnen verwendet werden soll, besitzt tragende Filamente aus Polyethylenglykolterephthalat und Binderfilamente aus Polybutylenglykolterephthalat. Der Anteil der Binderfilamente soll 10 bis 30% betragen.In den Beispielen sind als Werte für das Flächengewicht 100, 140 und 180 g/m², für den Einzeltiter 4,5 und 5,6 dtex sowie für den Anteil der Binderfilamente 10 bis 30% angegeben.

Bei all diesen vorbekannten Spinnvliesen handelt es sich somit um relativ schwere, grobtitrige Spinnvliese mit einem vergleichsweise hohen Schmelzbinderanteil.

Der Erfindung liegt die Aufgabe zugrunde, ein schmelzbinderverfestigtes Spinnvlies zu schaffen, das sich durch eine hohe dynamische Tüchtigkeit, d.h. einen hohen Widerstand gegen Wechselbelastungen, auszeichnet.

Zur Lösung dieser Aufgabe ist ein schmelzbinderverfestigtes Spinnvlies der eingangs angegebenen Gattung dadurch gekennzeichnet, daß das Flächengewicht des Spinnvlieses im Bereich zwischen 20 und 120 g/m², der Einzeltiter der tragenden Filamente und Binderfilamente im Bereich zwischen 1 und 7 dtex und der Anteil der Binderfilamente unter 10 Gewichtsprozent liegt.

Bei dem erfindungsgemäß ausgebildeten Spinnvlies handelt es sich um ein vergleichsweise feintitriges Leichtspinnvlies mit niedrigem Flächengewicht und geringem Schmelzbinderanteil. Überraschenderweise hat sich gezeigt, daß das erfindungsgemäß ausgebildete Leichtspinnvlies trotz eines relativ geringen Anteils an Binderfilamenten gute Festigkeitseigenschaften besitzt. Insbesondere zeichnet sich das erfindungsgemäß ausgebildete Spinnvlies durch eine hohe dynamische Tüchtigkeit aus. Das heißt, das Spinnvlies kann sehr gut einer Wechselbelastung, z.B. einer Knickbelastung, ausgesetzt werden. Es ist daher besonders geeignet als Verstärkung für Schuhe und Kleidungsstücke oder auch zur Verwendung bei Vorhängen und Jalousien. Für die hohe dynamische Tüchtigkeit sind offensichtlich das geringe Flächengewicht und der geringe Anteil der Binderfilamente sowie der vergleichsweise feine Filamenttiter in Verbindung mit der gewählten Werkstoffpaarung (Polyester - Polyester) verantwortlich.

Vorzugsweise liegt das Flächengewicht des Spinnvlieses zwischen 30 und 100 g/m², insbesondere 30 und 90 g/m², der Einzeltiter der Filamente zwischen 1 und 5 dtex, insbesondere 1 und 4 dtex, und der Anteil der Binderfilamente zwischen 5 und 10 Gewichtsprozent. Der Titer der Binderfilamente wird vorzugsweise kleiner als der Titer der tragenden Filamente gewählt.

Die tragenden Filamente bestehen vorzugsweise aus Polyethylenterephthalat, während der Schmelzbinder aus Polymeren besteht, deren Schmelzpunkt mehr als 10° C, insbesondere 30°C unter dem Schmelzpunkt der tragenden Filamente liegt. Bevorzugt wird als Schmelzbinder Polybutylenterephthalat oder modifiziertes Polyethylenterephthalat mit entsprechend abgesenktem Schmelzpunkt verwendet.

Insbesondere können zumindest die tragenden Filamente aus flammhemmend modifizierten Polyestern, wie sie z. B. die DE-PS 23 46 787 beschreibt, bestehen. Bevorzugt bestehen auch die Binderfilamente aus flammhemmend modifiziertem Rohstoff, z.B. aus Polybuthylenterephthalat, insbesondere, wie es in der DE-PS 25 26 749 beschrieben ist.

In weiterer Ausgestaltung der Erfindung wird mittels der Binderfilamente ein Antistatikum wie z.B. Ruß in das Spinnvlies eingebracht.

Das erfindungsgemäß ausgebildete Spinnvlies kann insbesondere unter Verwendung einer rotierenden Prallplatte und einer nachgeschalteten Leitfläche hergestellt werden, wie dies z. B. in der DE-PS 27 13 241 beschrieben ist. Die Vliesablage erfolgt vorzugsweise durch hintereinandergeschaltete Reihen von Spinndüsen, so daß eine Schichtstruktur aus tragenden Filamenten und Binderfilamenten entsteht. Zweckmäßigerweise enthalten die beiden äußeren Schichten keine Binderfilamente.

Es erfolgt bevorzugt keine Vernadelung der abgelegten Filamente, sondern nur eine thermische Vorverfestigung, wie sie zum Beispiel in der DE-PS 33 22 936 beschrieben ist, und eine sich daran anschließende endgültige thermische Verfestigung, z.B. mit glatter oder profilierter Walze. Besonders bevorzugt erfolgt die thermische Verfestigung durch Heißluft, z.B. in Siebtrommelfixierern, denen ein Prägewalzenpaar nachgeschaltet ist.

Das erfindungsgemäß ausgebildete Leichtspinnvlies ist frei von harzigen Bindemitteln und daher von Haus aus schwer entflammbar. Wie bereits erwähnt, kann die Schwerentflammbarkeit durch geeignete Auswahl von flammhemmend modifizierten Rohstoffen für die tragenden Filamente und die Binderfilamente noch verbessert werden. Diese flammfesten Leichtspinnvliese können dann auch in brandgefährdeten Räumen eingesetzt werden, z. B. als Trägermaterial für Vorhänge, Tapeten, Jalousien, oder als Bestandteile für Sitzbezüge in Fahrzeugen oder Flugzeugen.

Besonders voluminöse Spinnvliese ergeben sich bei einem möglichst geringen Anteil von Binderfilamenten und einer Siebtrommelfixierung. Diese Spinnvliese haben dann auch eine Oberflächenstruktur mit vielen Faserenden, die die Haftung von Beschichtungsmaterialien von PVC oder Bitumen deutlich erhöht. Derartige voluminöse Spinnvliese mit faserreicher Oberfläche eignen sich auch zur Herstellung von Filterstoffen.

Der Zusatz von Antistatika, im einfachsten Fall von Ruß, im Schmelzzylinder erlaubt darüberhinaus den Einsatz des erfindungsgemäß ausgebildeten Spinnvlieses in explosionsgefährdeten Zonen oder auch als Filtermedium für Reinräume.

Die Anfärbbarkeit des Schmelzbinders kann an die der tragenden Filamente durch Modifikation des Schmelzbinder-Rohstoffes angepaßt werden; stattdessen kann die unterschiedliche Anfärbbarkeit auch zu interessanten Farbeffekten genutzt werden.

## Patentansprüche

1. Schmelzbinderverfestigtes Spinnvlies aus tragenden Filamenten und als Schmelzbinder dienenden Binderfilamenten, die aus Polyester bestehen, dadurch *gekennzeichnet*, daß das Flächengewicht des Spinnvlieses im Bereich zwischen 20 und 120 g/m², der Einzeltiter der tragenden Filamente und Binderfilamente im Bereich zwischen 1 und 7 dtex und der Anteil der Binderfilamente unter 10 Gewichtsprozent liegt.

2. Spinnvlies nach Anspruch 1, dadurch *gekennzeichnet*, daß das Flächengewicht des Spinnvlieses im Bereich zwischen 30 bis 100 g/m² liegt.

3. Spinnvlies nach Anspruch 2, dadurch *gekennzeichnet*, daß das Flächengewicht des Spinnvlieses im Bereich zwischen 30 bis 90 g/m² liegt.

4. Spinnvlies nach mindestens einem der vorhergehenden Ansprüche, dadurch *gekennzeichnet*, daß der Einzeltiter der tragenden Filamente und Binderfilamente im Bereich zwischen 1 und 5 dtex liegt.

5. Spinnvlies nach Anspruch 4, dadurch gekennzeichnet, daß der Einzeltiter der tragenden Filamente und Binderfilamente im Bereich zwischen 1 und 4 dtex liegt.

6. Spinnvlies nach mindestens einem der vorhergehenden Ansprüche, dadurch *gekennzeichnet*, daß der Einzeltiter der Binderfilamente kleiner ist als der der tragenden Filamente.

7. Spinnvlies nach mindestens einem der vorhergehenden Ansprüche, dadurch *gekennzeichnet*, daß der Anteil der Binderfilamente über 5 Gewichtsprozent liegt.

8. Spinnvlies nach mindestens einem der vorhergehenden Ansprüche, dadurch *gekennzeichnet*, daß die tragenden Filamente aus Polyethylenterephthalat bestehen und der Schmelzbinder aus Polymeren besteht, deren Schmelzpunkt mehr als 10°C unter dem Schmelzpunkt der tragenden Filamente liegt.

9. Spinnvlies nach Anspruch 8, dadurch *gekennzeichnet*, daß der Schmelzpunkt der Polymeren mehr als 30°C unter dem Schmelzpunkt der tragenden Filamente liegt.

10. Spinnvlies nach Anspruch 9, dadurch *gekennzeichnet*, daß der Schmelzbinder aus Polybutylenterephthalat oder modifiziertem Polyethylenterephthalat mit entsprechend abgesenktem Schmelzpunkt besteht.

11. Spinnvlies nach mindestens einem der vorhergehenden Ansprüche, dadurch *gekennzeichnet*, daß die tragenden Filamente und Binderfilamente aus flammhemmend modifizierten Polyestern bestehen.

12. Spinnvlies nach mindestens einem der vorhergehenden Ansprüche, dadurch *gekennzeichnet*, daß die Binderfilamente ein Antistatikum, insbesondere Ruß, enthalten.

## Claims

1. A spun-bonded fabric consolidated by a hot-melt binder, composed of load-bearing filaments and binder filaments of polyester, serving as the hot-melt binder, wherein the weight per unit area of the spun-bonded fabric is in the range between 20 and 120 g/m², the individual titer of the load-bearing filaments and of the binder filaments is in the range between 1 and 7 dtex and the proportion of the binder filaments is less than 10 percent by weight.

2. The spun-bonded fabric as claimed in claim 1, wherein the weight per unit area of the spun-bonded fabric is in the range between 30 and 100 g/m².

3. The spun-bonded fabric as claimed in claim 2, wherein the weight per unit area of the spun-bonded fabric is in the range between 30 and 90 g/m².

4. The spun-bonded fabric as claimed in at least one of the preceding claims, wherein the individual titer of the load-bearing filaments and of the binder filaments is in the range between 1 and 5 dtex.

5. The spun-bonded fabric as claimed in claim 4, wherein the individual titer of the load-bearing filaments and of the binder filaments is in the range between 1 and 4 dtex.

6. The spun-bonded fabric as claimed in at least one of the preceding claims, wherein the individual titer of the binder filaments is smaller than that of the load-bearing filaments.

7. The spun-bonded fabric as claimed in at least one of the preceding claims, wherein the proportion of the binder filaments is more than 5 percent by weight.

8. The spun-bonded fabric as claimed in at least one of the preceding claims, wherein the load-bearing filaments are composed of polyethylene terephthalate and the hot-melt binder is composed of polymers whose melting point is more than 10°C below the melting point of the load-bearing filaments.

9. The spun-bonded fabric as claimed in claim 8, wherein the melting point of the polymers is more than 30°C below the melting point of the load-bearing filaments.

10. The spun-bonded fabric as claimed in claim 9, wherein the hot-melt binder is composed of polybutylene terephthalate or a modified polyethylene terephthalate having a suitably lowered melting point.

11. The spun-bonded fabric as claimed in at least one of the preceding claims, wherein the load-bearing filaments and the binder filaments are composed of polyesters modified to render them flame-retardant.

12. The spun-bonded fabric as claimed in at least one of the preceding claims, wherein the binder filaments contain an antistatic, in particular carbon black.

## Revendications

1. Nappe non tissée consolidée par un liant fondu se composant d'un fil support et d'un fil de liage servant de liant fondu, composés de polyester, caractérisée en ce que le grammage de la nappe est compris entre 20 et 120 g/m², le titre unitaire du fil support et du fil de liage se situe dans le domaine de 1 à 7 dtex et le taux des fils de liage est inférieur à 10% en poids.

2. Nappe non tissée selon la revendication 1, caractérisée en ce que le grammage de la nappe non tissée se situe dans le domaine de 30 à 100 g/m2.

3. Nappe non tissée selon la revendication 2, caractérisée en ce que le grammage de la nappe non tissée se situe dans le domaine de 30 à 90 g/m2.

4. Nappe non tissée selon au moins l'une des revendications précédentes, caractérisée en ce que le titre unitaire du fil support et du fil de liage se situe dans le domaine de 1 à 5 dtex.

5. Nappe non tissée selon la revendication 4, caractérisée en ce que le titre unitaire du fil support et du fil de liage se situe dans le domaine de 1 à 4 dtex.

6. Nappe non tissée selon au moins l'une des revendications précédentes, caractérisée en ce que le titre unitaire du fil de liage est inférieur à celui du fil support.

7. Nappe non tissée selon au moins l'une des revendications précédentes, caractérisée en ce que le taux du fil de liage est supérieur à 5% en poids.

8. Nappe non tissée selon au moins l'une des revendications précédentes, caractérisée en ce que les fils support se composent de polytéréphtalate d'éthylène et le liant fondu est en polymères dont le point de fusion est inférieur de plus de 10°C à celui du fil support.

9. Nappe non tissée selon la revendication 8, caractérisée en ce que le point de fusion des polymères est inférieur de plus de 30°C au point de fusion du fil support.

10. Nappe non tissée selon la revendication 9, caractérisée en ce que le liant fondu se compose de polytéréphtalate de butylène ou de polytéréphtalate d'éthylène modifié, dont le point de fusion est réduit de façon adéquate.

11. Nappe non tissée selon au moins l'une des revendications précédentes, caractérisée en ce que les fils support et les fils de liage se composent de polyesters modifiés de façon à les rendre retardateurs de flamme.

12. Nappe non tissée selon au moins l'une des revendications précédentes, caractérisée en ce que les fils de liage contiennent un agent antistatique, en particulier du noir de carbone.
